# EUROPÄISCHE PATENTANMELDUNG

(11) **EP 4 570 965 A1**
(43) Veröffentlichungstag der Anmeldung: **18.06.2025**
(21) Anmeldenummer: 23217110.8
(22) Anmeldetag: 15.12.2023
(51) Int. Cl.: C25D 3/06, C25D 17/00

(54) **VORRICHTUNG UND VERFAHREN ZUR GALVANISCHEN CHROM-ABSCHEIDUNG**

(71) Anmelder: topocrom systems AG, 8212 Neuhausen am Rheinfall (CH)
(72) Erfinder: Krambeer, Falko, 74321 Bietigheim-Bissingen (DE); Bossart, Daniel, 9492 Eschen (LI); Klos, Johannes, 55234 Albig (DE); Klos, Klaus-Peter, 65468 Trebur (DE)
(74) Vertreter: Hepp Wenger Ryffel AG

(57) **Zusammenfassung**

Die vorliegende Erfindung betrifft eine Vorrichtung (1) zur galvanischen Abscheidung einer Hartchromschicht aus einer Chrom(III)-Verbindung auf einer Oberfläche eines Substrats (2), umfassend eine Anode (3) und ein galvanisches Bad (4), in welchem das als Kathode fungierende Substrat (2) eingeführt werden kann, wobei das galvanische Bad (4) eine Cr(III)-Verbindung und eine Carboxylverbindung der Formel R-COOH oder ein Salz davon enthält, wobei R ein C1-10-Alkylrest ist, dadurch gekennzeichnet, dass die Anode (3) durch eine kationenselektive Membran (5) vom galvanischen Bad (4) getrennt ist. Die vorliegende Erfindung betrifft weiterhin ein Verfahren zur galvanischen Abscheidung einer Hartchromschicht aus einer Chrom(III)-Verbindung auf einer Oberfläche eines Substrats (2), in dieser Vorrichtung (1), und einen mit diesem Verfahren hergestellten Artikel umfassend eine Chromschicht.

## Beschreibung

Die vorliegende Erfindung betrifft eine Vorrichtung und ein Verfahren zur galvanischen Abscheidung einer Hartchromschicht aus einer Chrom(III)-Verbindung auf einer Oberfläche eines Substrats.

Die Beschichtung von Gegenständen mit einer Chromschicht ist ein seit vielen Jahren durchgeführtes Verfahren. Man unterscheidet zwischen sogenannten Glanzchrombeschichtungen von etwa bis 2 µm Dicke, welche vor allem dekorativen Zwecken dienen, und sogenannten Hartchromschichten mit grösseren Schichtdicken. Hartchromschichten verleihen einem Gegenstand technische Funktionalität und werden beispielsweise bei der Herstellung von Dressierwalzen beziehungsweise Richtwalzen in der Stahlindustrie oder Förderwalzen für faserartige Produkte eingesetzt.

In der EP-0 565 070 B1 und der EP-0 722 515 B1 ist ein Verfahren zur galvanischen Oberflächenbeschichtung beschrieben, mit welchem eine Chrombeschichtung unter Bedingungen einer bestimmten Stromführung galvanisch auf die Oberfläche eines Substrats aufgebracht wird. Dieses Verfahren ist mittlerweile als TOPOCROM^{®}-Verfahren im Markt etabliert. Mit dem TOPOCROM^{®}-Verfahren kann eine Chrombeschichtung in verschiedenen Variationen auf einfache Weise aufgetragen werden, ohne dass mechanische oder chemische Vor- oder Nachbehandlungen der Oberfläche erforderlich sind. Insbesondere entfällt die Notwendigkeit für eine Kugel- oder Sandstrahlungsbehandlung der zu beschichtenden Oberfläche, welche zu einer für die Verarbeitung von Carbonfasern ungünstigen Oberflächentextur ("Orangenhaut") führt.

Hartchromschichten werden im Stand der Technik kommerziell aus Chromelektrolyten abgeschieden, welche Chrom im sechswertigen Zustand enthalten. In den letzten Jahren wurde der Einsatz von Cr(VI)-Elektrolyten aber regulatorisch immer mehr eingeschränkt, da Cr(VI)-Verbindungen als erheblich gesundheits- und umweltgefährdend eingestuft werden.

Eine mögliche Alternative ist der Einsatz von Cr(III)-Elektrolyten in galvanischen Beschichtungsverfahren. Im Bereich dekorativer Verchromungsverfahren kommen Cr(III)-Elektrolyte bereits zum Einsatz. Für die Hartverchromung mit den erheblich grösseren abzuscheidenden Schichtdicken gibt es aber bislang keine grosstechnisch einsetzbare Verfahrensführung, mit welcher sich Chromschichten mit den erforderlichen Eigenschaften unter Verwendung von Cr(III)-Elektrolyten mit einer Schichtdicke von ≥ 3 µm herstellen lassen.

In der Dissertation von Bohnet (Jens Bohnet, Entwicklung eines Verfahrens zur Abscheidung technischer Chromschichten aus einem Chrom(III)-Elektrolyt, Universität Stuttgart 2009)) wurden Untersuchungen zur Abscheidung von Hartchromschichten aus Cr(III)-Elektrolyten durchgeführt. Es wurde gefunden, dass eine Hartchromschicht nur unter engen spezifischen Bedingungen (spezielle Elektrolytlösung mit Ammoniumchromalaun, Glycin und Ammoniumsulfat, enges Verfahrensfenster von 38-42°C und pH von 2,1 bis 2,3) möglich erschien. Die engen Verfahrensbedingungen stellen grosse Herausforderungen an ein grosstechnische Umsetzung.

In der WO 2021/214389 A1 ist ein Verfahren zur Abscheidung einer Chromschicht auf einem Gegenstand aus einem Cr(III)-Elektrolyten offenbart, bei welchem eine Wärmebehandlung unter Ausbildung von Chromcarbiden nicht erforderlich sein soll, um gewünschte Härten zu erreichen. Einzelheiten zu dem Beschichtungsverfahren sind nicht offenbart. Allerdings ist die Anwesenheit von Eisen- und/oder Nickel-Kationen für die Abscheidung einer chromhaltigen Schicht als erforderlich beschrieben. In den Beispielen erfolgte eine Vorbehandlung des zu beschichtenden Substrats, insbesondere eine vorgängige Auftragung einer Nickelschicht vor der Verchromung.

Eine erforderliche Vorbehandlung des zu beschichtenden Substrats stellt eine erhebliche Herausforderung für ein grosstechnische Umsetzung dar.

Es war die Aufgabe der vorliegenden Erfindung, ein Verfahren zur galvanischen Abscheidung einer Hartchromschicht bereitzustellen, mit welchem die vorstehend beschriebenen Nachteile des Stands der Technik überwunden werden.

Die vorstehende Aufgabe wird durch den Gegenstand der Patentansprüche gelöst.

Die vorliegende Erfindung betrifft eine Vorrichtung zur galvanischen Abscheidung einer Hartchromschicht aus einer Chrom(III)-Verbindung auf einer Oberfläche eines Substrats, umfassend eine Anode und ein galvanisches Bad, in welchem das als Kathode fungierende Substrat eingeführt werden kann, wobei das galvanische Bad eine Cr(III)-Verbindung und eine Carboxylverbindung der Formel R-COOH oder ein Salz davon enthält, wobei R ein C1-10-Alkylrest ist, dadurch gekennzeichnet, dass die Anode durch eine kationenionenselektive Membran vom galvanischen Bad getrennt ist.

Es wurde gefunden, dass eine galvanische Abscheidung einer Hartchromschicht aus einer Elektrolytlösung, welche Cr(III)-Kationen und eine Carboxylverbindung umfasst, grundsätzlich ohne die im Stand der Technik beschriebenen Einschränkungen (enges Verfahrensfenster, Vorbehandlung des zu beschichtenden Substrats) durchgeführt werden kann. Allerdings wurde gefunden, dass eine galvanische Abscheidung einer Hartchromschicht aus einer derartigen Elektrolytlösung nicht ohne weiteres grosstechnisch umsetzbar ist. An vielen üblichen Anodenmaterialien kommt es zu einer heftigen Entwicklung von CO₂. Dies ist für ein grosstechnisches Verfahren sowohl hinsichtlich der signifikanten Zersetzung des Elektrolyten als auch hinsichtlich der inakzeptablen Entstehung grosser Mengen des Treibhausgases CO₂ nicht hinnehmbar.

Zudem wurde gefunden, dass unter diesen Bedingungen eine konstante Verfahrensführung nicht möglich ist. Durch die Entwicklung von CO₂ an der Anode (anstatt der sonst an der Anode stattfindenden Elektrolyse von Wasser) kommt es wegen der nachfolgenden Reaktionsgleichungen (für das Beispiel der Verwendung von Formiat als Carboxylverbindung) zu einem raschen Anstieg des pH-Wertes:

H₂ + ⁻ → H₂ + ⁻

Während an der Anode pro Reaktion nur ein Proton entsteht, werden an der Kathode pro Reaktion zwei Hydroxylionen gebildet. Als Folge können nur sehr geringe Schichtdicken abgeschieden werden, bevor der stark angestiegene pH-Wert eine weitere Abscheidung von Cr verhindert. Diese Probleme sind im Stand der Technik nicht beschrieben worden.

In der GB-1 602 404 wurde bei einer galvanischen Abscheidung aus einem Bad mit Cr(III)-sulfat der Einsatz eines Kationenaustauschermembran vorgeschlagen, um eine mögliche Oxidation von Cr(III) zu Cr(VI) zu verhindern. Eine Carboxylverbindung wie gemäss der vorliegenden Erfindung wurde nicht verwendet, sondern stattdessen eine Aminosäure (Glycin). Eine CO₂-Entwicklung an der Anode wurde nicht diskutiert.

In der DE-10 2006 035 871 B3 wurde der Einsatz einer Anionenaustauschermembran vorgeschlagen, um ein Durchdringen von Cr(III)-Ionen zur Anode und deren Oxidation zu Cr(VI) zu verhindern.

Es wurde gefunden, dass für eine grosstechnische Abscheidung von Hartchromschichten die Oxidation von Carboxylationen zu CO₂ an der Anode unterbunden oder zumindest signifikant eingeschränkt werden muss.

Es wurde gefunden, dass dieses Ziel erreicht werden kann, indem die Anode durch eine ionenselektive Membran vom galvanischen Bad getrennt wird.

Ohne auf diese Erklärung beschränkt zu sein, wird vermutet, dass sich im galvanischen Bad aus den Cr(III)-Ionen und den Carboxylationen ein neutraler Komplex bildet, der an der Anode lediglich eine partielle Oxidation zu CO₂ und einem positiv geladenen Komplex erfährt. Dieser positiv geladene Komplex kann durch die kationenselektive Membran treten und dadurch von der Anode getrennt werden.

Mit der vorliegenden Erfindung ist eine stabile Verfahrensführung über einen längeren Zeitraum möglich, da es nicht zu einem raschen und signifikanten Anstieg des pH-Wertes kommt. Auf diese Weise können die für eine Hartverchromung erforderlichen hohen Schichtdicken stabil abgeschieden werden.

Bei einer galvanischen Abscheidung aus einem Bad mit Cr(III)-Ionen kann unter Umständen eine Oxidation von Cr(III)-Ionen zu Cr(VI)-Ionen auftreten. Dies ist grundsätzlich unerwünscht und kann eine erfolgreiche Hartverchromung vollständig unterbinden.

Gemäss einer bevorzugten Ausführungsform der vorliegenden Erfindung ist daher die Anode aus einem Material gefertigt, an welchem es nicht zu einer Oxidation von Cr(III)-Ionen zu Cr(VI)-Ionen kommt.

Die vorliegende Erfindung kann grundsätzlich mit jedem Anodenmaterial durchgeführt werden, welches für eine galvanische Abscheidung aus einem chromhaltigen galvanischen Bad eingesetzt werden kann. Bevorzugt wird eine Anode eingesetzt, welche eine Metallmischoxid (MMO)-Elektrode ist.

Metallmischoxid (MMO)-Elektroden sind hinlänglich bekannt und kommerziell verfügbar. Zur Herstellung dieser MMO-Elektroden wird ein Substrat (z. B. eine Titanplatte oder ein Titangitter) mit einer dünnen Schicht aus anderen Metallen (beispielsweise ausgewählt aus der Gruppe bestehend aus Ruthenium, Iridium und Tantal) oder Verbindungen davon wie beispielsweise deren Oxiden beschichtet, um den Anoden bestimmte Eigenschaften zu verleihen.

Wird die vorliegende Erfindung mit einer Metallmischoxid (MMO)-Elektrode als Anode durchgeführt, kann eine unerwünschte Oxidation von Cr(III)-Ionen zu Cr(VI)-Ionen vermieden werden.

Gemäss der vorliegenden Erfindung ist die Anode durch eine kationenionenselektive Membran vom galvanischen Bad getrennt. Kationenselektive Membranen sind hinlänglich bekannt und kommerziell verfügbar. Beispielhaft seien perfluorierte Kationenaustauschermembrane genannt. Kationenselektive Membranen können von Kationen durchdrungen werden, nicht aber von Anionen.

Grundsätzlich kann die Anode auf jede Art mittels einer kationenselektiven Membran von dem galvanischen Bad getrennt werden. Beispielsweise kann das galvanische Bad durch eine kationenselektive Membran in zwei Abschnitte, vorzugsweise zwei Hälften getrennt werden, indem eine kationenselektive Membran an einer gewünschten Position innerhalb des galvanischen Bades bereitgestellt wird.

Gemäss der vorliegenden Erfindung ist es bevorzugt, dass die Anode und die kationenselektive Membran in einem Behälter, vorzugsweise einem Kunststoffbehälter, angeordnet sind, wobei der Behälter einen Einlass und einen Innenraum umfasst, wobei sich die Anode in dem Innenraum befindet und ein durch den Einlass tretendes Medium nur durch Hindurchtreten durch die kationenselektive Membran in den Innenraum gelangen kann. Die Form des Behälters ist frei wählbar und kann beispielsweise die Form eines Würfels, Quaders oder Zylinders haben.

Beispielsweise kann es sich um einen quaderförmigen oder würfelförmigen Behälter handeln, welcher eine offene Seitenfläche aufweist. Diese offene Seitenfläche kann mittels einer Platte verschlossen werden, welche Öffnungen für den Durchtritt der Elektrolytlösung in den Behälter aufweist. Die Öffnungen müssen derart dimensioniert sein, dass die in der Elektrolytlösung enthaltenen Moleküle und Ionen hindurchtreten können.

Hinter der Platte ist eine kationenselektive Membran derart angeordnet, dass die durch die Platte hindurchtretenden Moleküle und Ionen durch die kationenselektive Membran treten müssen, um in den Innenraum des Behälters und somit zu der in diesem Innenraum angeordneten Anode zu gelangen.

Der Behälter ist vorzugsweise derart dimensioniert, dass er genügend Raum zur Aufnahme einer herkömmlichen Anode aufweist, aber möglichst wenig Volumen des galvanischen Bades einnimmt.

Die im Behälter angeordnete Anode ist durch eine elektrische Verbindung wie ein Stromkabel mit einer Stromquelle wie einer Batterie verbunden. Hierbei ist die elektrische Verbindung derart durch eine Fläche, vorzugsweise die Deckfläche, des Behälters geführt, dass an der Stelle des Durchtritts keine Moleküle oder Ionen der Elektrolytlösung in den Behälter gelangen können.

Die erfindungsgemässe Vorrichtung weist ein galvanisches Bad auf. Das galvanische Bad ist in einem Behälter bereitgestellt, wie er üblicherweise in der Galvanik zum Einsatz kommt. In dem Behälter sind dem neben dem galvanischen Bad (d.h. der Elektrolytlösung) noch die vorstehend beschriebe Anode, die kationenselektive Membran und ein zu beschichtendes Substrat bereitgestellt. Während der galvanischen Abscheidung einer Chromschicht fungiert das Substrat als Kathode.

Als Substrat kann grundsätzlich jedes für eine Verchromung geeignetes und stromleitendes Material eingesetzt werden. Erfindungsgemäss bevorzugt handelt es sich um ein Substrat aus einem Metall wie Eisen oder Stahl.

Gemäss der vorliegenden Erfindung ist es nicht erforderlich, das Substrat für die galvanische Abscheidung einer konventionellen Vorbehandlung wie beispielsweise Auftragen einer Nickelschicht zu unterziehen, um es der galvanischen Abscheidung erst zugänglich zu machen. Insbesondere entfällt die Notwendigkeit für eine Kugel- oder Sandstrahlungsbehandlung oder für zusätzliche aufwendige chemische und/oder elektrochemische Vorbehandlungsstufen der zu beschichtenden Oberfläche, welche zu einer ungünstigen Oberflächentextur ("Orangenhaut") führt. Erfindungsgemäss kann eine Chromschicht aus einem Cr(III)-Elektrolyten direkt auf das Substrat aufgebracht werden.

Gemäss der vorliegenden Erfindung kann auf das Substrat vor der galvanischen Abscheidung eine Schicht aus einer Polyhydroxyverbindung wie Glycerin aufgetragen werden, wie es in der EP-3 000 918 A1 beschrieben ist.

Die Anode und das als Kathode fungierende Substrat sind mittels elektrischer Leitungen, beispielsweise Stromkabeln, mit einer Stromquelle verbunden. Die Stromquelle bildet zusammen mit der Anode und dem als Kathode fungierenden Substrat einen Stromkreis, in welchem während des Betriebes Gleichstrom fliesst. Es können konventionelle Gleichstromquellen zum Einsatz kommen.

Gemäss der vorliegenden Erfindung kann die Vorrichtung vorzugsweise eine Temperiereinheit aufweisen, um eine galvanische Abscheidung bei einer erfindungsgemäss bevorzugten Temperatur im Bereich von 35 bis 75°C, vorzugsweise 40 bis 60°C, besonders bevorzugt 50 bis 60°C durchführen zu können. Derartige Temperiereinheiten, beispielsweise externe Heizelemente, sind hinlänglich bekannt.

Erfindungsgemäss bevorzugt ist aber eine Vorrichtung und eine Verfahrensführung, wie sie in der EP-3 000 918 A1 beschrieben ist, bei welcher die Prozessstufen nicht dadurch realisiert werden, dass ein einziger im Reaktor enthaltener Elektrolyt erwärmt beziehungsweise abgekühlt wird, sondern vielmehr eine Elektrolytlösung mit einer Temperatur T1 für die nächste Prozessstufe durch eine Elektrolytlösung mit einer Temperatur T2 ≠ T1 ersetzt wird.

Gemäss der vorliegenden Erfindung enthält das galvanische Bad, d.h. die Elektrolytlösung, in einer wässrigen Lösung mindestens eine Cr(III)-Verbindung zur galvanischen Abscheidung von Chrom auf dem als Kathode fungierenden Substrat. Jede im Stand der Technik für galvanische Verfahren verwendete Cr(III)-Verbindung kann eingesetzt werden. Erfindungsgemäss bevorzugt ist Cr(III)-sulfat (Cr₂(SO₄)₃).

Gemäss der vorliegenden Erfindung enthält das galvanische Bad, d.h. die Elektrolytlösung, mindestens eine Carboxylatverbindung der Formel R-COOH, wobei R ein C1-10-Alkylrest, vorzugsweise ein C1-4-Alkylrest ist. Der Alkylrest kann linear oder verzweigt sein, weist aber keine weitere funktionelle Gruppe auf. Beispielhaft seien Ameisensäure oder Essigsäure genannt.

Gemäss der vorliegenden Erfindung kann auch ein Salz der vorstehenden Carboxylatverbindung verwendet werden. Erfindungsgemäss bevorzugt können Alkalimetallsalze, Erdalkalimetallsalze oder Ammoniumsalze der entsprechenden Carboxylatverbindung verwendet werden. Ein bevorzugtes Salz ist Ammoniumformiat als Ameisensäuresalz.

Gemäss einer besonders bevorzugten Ausführungsform der vorliegenden Erfindung enthält das galvanische Bad keine zugesetzten Fremdionen wie Blei-, Kupfer-, Eisen- oder Nickelionen. Derartige Fremdionen können die galvanische Abscheidung von Chrom aus einem Cr(III)-Elektrolyten stören oder beeinflussen. Gemäss einer bevorzugten Ausführungsform der vorliegenden Erfindung besteht das galvanische Bad aus der vorstehend beschriebenen eine Cr(III)-Verbindung und der vorstehend beschriebenen Carboxylatverbindung.

Erfindungsgemäss bevorzugt weist das galvanische Bad eine Konzentration an Cr(III)-Ionen im Bereich von 0,5 mol/l bis 2,0 mol/l, vorzugsweise 0,6 mol/l bis 1,5 mol/l auf.

Erfindungsgemäss bevorzugt weist das galvanische Bad eine derartige Konzentration an Carboxylationen auf, dass das molare Verhältnis von Cr(III)-Ionen zu Carboxylationen im Bereich von 0,1-0,9, vorzugsweise 0,12 bis 0,7 und besonders bevorzugt von 0,13 bis 0,5 liegt.

Erfindungsgemäss bevorzugt weist das galvanische Bad einen pH-Wert im Bereich von 4,5 bis 6,0, vorzugsweise 5.0 bis 5.5 auf.

Die vorliegende Erfindung betrifft weiterhin ein Verfahren zur galvanischen Abscheidung einer Hartchromschicht aus einer Chrom(III)-Verbindung auf einer Oberfläche eines Substrats, in einer vorstehend beschriebenen erfindungsgemässen Vorrichtung, umfassend die Schritte:
a) Einführen des Substrats in das galvanische Bad der Vorrichtung,
b) Anlegen eines Gleichstroms an die Anode der Vorrichtung und das als Kathode fungierende Substrat.

Wie vorstehend beschrieben wird durch die Trennung der Anode beziehungsweise des Anodenraums vom galvanischen Bad mittels einer kationenselektiven Membran eine unerwünschte Oxidation der im galvanischen Bad enthaltenen Carboxylverbindung an der Anode im Wesentlichen verhindert. Dies hat unter anderen den Vorteil, dass das Verfahren in Schritt b) bei einem pH-Wert im Bereich von 4,5 bis 6,0, vorzugsweise 5.0 bis 5.5 durchgeführt werden kann, ohne dass es zu einem raschen signifikanten Anstieg des pH-Wertes während der galvanischen Abscheidung kommt. Zudem wird die im galvanischen Bad enthaltene Carboxylverbindung auf diese Weise einer Zersetzung entzogen.

Erfindungsgemäss bevorzugt wird das Verfahren in Schritt b) bei einer Temperatur im Bereich von 35 bis 75°C, vorzugsweise 40 bis 60°C, besonders bevorzugt 50 bis 60°C durchgeführt, wenn eine einzige Chromschicht abgeschieden werden soll.

Für den Fall einer Abscheidung mehrerer Chromschichten, wie in der EP-0 565 070 B1 und der EP-0 722 515 B1 beschrieben und als TOPOCROM^{®}-Verfahren im Markt etabliert, erfolgt die Abscheidung vorzugsweise in mehreren Prozessstufen bei unterschiedlichen oder wahlweise gleichen Temperaturen. So kann in einer ersten Prozessstufe eine Grundschicht aus Chrom mit einem Elektrolyten abgeschieden werden, welcher eine Temperatur im Bereich von 40 bis 60°C, vorzugsweise 45 bis 55°C aufweist. In einer zweiten Prozessstufe kann eine Strukturchromschicht mit einem Elektrolyten abgeschieden werden, welcher eine Temperatur im Bereich von 25 bis 39°C, vorzugsweise 30 bis 38°C, oder alternativ im Bereich von 40 bis 60°C, vorzugsweise 45 bis 55°C aufweist. Schliesslich kann einer dritten Prozessstufe eine Deckchromschicht mit einem Elektrolyten abgeschieden werden, welcher wieder eine höhere Temperatur im Bereich von 40 bis 60°C, vorzugsweise 45 bis 55°C aufweist.

Erfindungsgemäss bevorzugt wird das Verfahren in Schritt b) bei einem pH-Wert im Bereich von 4,5 bis 6,0, vorzugsweise 5.0 bis 5.5 durchgeführt.

Gemäss einer weiteren Ausführungsform der vorliegenden Erfindung kann auf die Abscheidung einer vorstehend beschriebenen Grundschicht verzichtet werden, sodass nur eine oder zwei Chromschichten (Struktur- und gegebenenfalls Deckschicht) wie vorstehend beschrieben abgeschieden werden müssen.

Es hat sich aber gezeigt, dass die Schichtbeständigkeit beziehungsweise Passivität der abgeschiedenen Chromschicht zusätzlich erhöht werden kann, wenn das Verfahren zusätzlich eine Schritt c) umfasst, in welchem das Anlegen eines Gleichstroms an die Anode der Vorrichtung und das als Kathode fungierende Substrat bei einem pH-Wert im Bereich von 6.0 bis 7.0 durchgeführt wird.

Erfindungsgemäss bevorzugt kann der Schritt c) durch Zugabe einer den pH-Wert erhöhenden Substanz durchgeführt werden. Schritt c), sofern durchgeführt, wird vorzugsweise am Ende der galvanischen Abscheidung für einen kurzen Zeitraum von 1s bis 60 min, vorzugsweise 1 min bis 30 min, durchgeführt.

Es ist weiterhin erfindungsgemäss bevorzugt, dass das Verfahren in Schritt b) und gegebenenfalls Schritt c) mit einer Stromdichte im Bereich von 10 bis 300 A/dm², vorzugsweise 25 bis 200 A/dm² und besonders bevorzugt 30 bis 120 A/dm² durchgeführt wird.

Es hat sich gezeigt, dass mit der erfindungsgemässen Vorrichtung und dem erfindungsgemässen Verfahren Hartchromschichten aus einem Cr(III)-Ionen enthaltenden Elektrolyten abgeschieden werden können, welche eine für Hartchromschichten erforderliche Schichtdicke aufweisen. Dies wird dadurch erreicht, dass es erfindungsgemäss möglich ist, die Abscheidung von Chrom über einen langen Zeitraum konstant durchführen zu können.

Die erfindungsgemäss erhaltenen Chromschichten können wie vorstehend beschrieben auf unbehandelte Substrate aufgetragen werden.

Die erfindungsgemäss erhaltenen Chromschichten weisen vergleichbare Eigenschaften, beispielsweise Glanzeigenschaften, wie Chromschichten auf, welche aus Elektrolyten mit Cr(VI)-Ionen galvanisch abgeschieden werden.

Es ist erfindungsgemäss möglich, auf eine bestehende Chromschicht eine weitere Chromschicht aus einer Cr(III)-Elektrolytlösung abzuscheiden. Auf diese Weise können grössere Schichtdicken beziehungsweise mehrlagige Chromschichten mit Teilschichten mit unterschiedlichen Eigenschaften erhalten werden.

Beispielsweise kann wie in der EP-0 722 515 B1 und der EP-4 012 074 A1 beschrieben mit Hilfe des TOPOCROM^{®}-Verfahrens ein mehrlagiges Chromschichtsystem erzeugt werden. Es kann zunächst eine Gleichstrom-Grundschicht auf ein Substrat aufgetragen werden, bevor auf diese Grundschicht eine Strukturschicht aufgebracht wird. Weiterhin kann bei bestimmten Anwendungen auf die Strukturschicht eine zusätzliche Chromschicht (sogenannte Fertigchromschicht oder Deckschicht) aufgebracht werden. Es wird eine Strukturschicht mit kalottenförmigen (halbkugelförmigen) Erhebungen ausgebildet, über welche eine gewünschte Rauheit und Geschlossenheit der Oberfläche (Topgraphie) wie gewünscht eingestellt werden kann. Diese Oberfläche ist absolut frei von scharfen Kanten.

Erfindungsgemäss bevorzugt weist die Grundschicht eine Dicke von vorzugsweise 1 bis 500 µm, vorzugsweise 10 bis 250 µm auf. Erfindungsgemäss ist die Schichtdicke der Strukturschicht rauhigkeitsabhängig. Ein beispielhafter Rauhigkeitswert (Mittenrauwert Ra gemäss DIN EN ISO 4287:2010, d.h. der rechnerische Mittelwert aller Abweichungen des Rauheitsprofils von der mittleren Linie entlang der Bezugsstrecke) einer erfindungsgemässen Strukturschicht beträgt 0,1-15 µm, vorzugsweise 0,4-12 µm. Die Fertigchromschicht zum Schutz der Strukturschicht weist vorzugsweise eine Dicke von vorzugsweise 2 bis 20 µm, besonders bevorzugt 3 bis 15 µm und insbesondere 4 bis 10 µm auf.

Zur Erzeugung einer Chrom-Grundschicht werden vorzugsweise Stromdichten im Bereich von 30 bis 50 A/dm², bevorzugt 35 bis 45 A/dm² für einen Zeitraum von 5 bis 3600 min, vorzugsweise 5 bis 60 min, vorzugsweise 30 bis 50 min angelegt.

Auf diese Grundschicht wird anschliessend die sogenannte Strukturschicht aufgetragen. Beispielsweise umfasst beim TOPOCROM ^{®}-Verfahren die dort gebildete Strukturchromschicht halbkugelförmige Kalotten. Vorzugsweise wird die Strukturschicht mittels eines Gleichstrom-Auftrageverfahrens erzeugt, wobei mittels mindestens eines Anfangsimpulses der elektrischen Spannung und/oder des elektrischen Stromes auf der zu beschichtenden Fläche Keimbildungen des Abscheidematerials erreicht werden und anschließend mittels mindestens eines Folgeimpulses ein Wachstum der Abscheidematerialkeime durch Anlagerung von weiterem Abscheidematerial herbeigeführt wird, wobei während der Keimbildungsphase die Erhöhung oder Erniedrigung der elektrischen Spannung und/oder des elektrischen Stromes in mehreren Stufen erfolgt, die Zeit zwischen den Erhöhungen zwischen 0,1 und 120 Sekunden, vorzugsweise 0,1 und 30 Sekunden liegt, wobei Stromdichteänderungen in Stufen von 0,5 bis 50 A/dm², vorzugsweise 1 bis 6 A/dm² erfolgen.

Alternativ kann wie in der EP-4 012 074 A1 beschrieben eine Oberflächenbeschichtung aufgetragen werden, umfassend eine Grundschicht und eine darauf aufgebrachte Strukturschicht, wobei die Grundschicht mindestens zwei Teilschichten umfasst, in welchen das abgeschiedene Chrom in unterschiedlichen Mengen enthalten ist.

Gemäss einer weiteren Ausführungsform der vorliegenden Erfindung kann auf die Abscheidung einer vorstehend beschriebenen Grundschicht verzichtet werden, sodass nur eine oder zwei Chromschichten (Struktur- und gegebenenfalls Deckschicht) wie vorstehend beschrieben abgeschieden werden müssen.

Die vorliegende Erfindung wird anhand von nicht einschränkenden Figuren und Beispielen näher erläutert.

Es zeigen:
- Fig. 1: eine schematische Darstellung einer Ausführungsform der erfindungsgemässen Vorrichtung
- Fig. 2: eine schematische Darstellung einer Ausführungsform eines Behälters für eine Anode für die die erfindungsgemässe Vorrichtung.

In Fig. 1 ist eine schematische Darstellung einer Ausführungsform der erfindungsgemässen Vorrichtung 1 gezeigt. Die Vorrichtung (1) kann jede beliebige Form aufweisen. Eine Zylinderform ist bevorzugt. Die Dimensionen der Vorrichtung 1 können je nach zu beschichtendem Körper variiert werden.

In der Vorrichtung (1) sind ein als Kathode fungierendes Substrat 2 sowie eine Anode 3, beispielsweise eine MMO-Elektrode, angeordnet. Substrat 2 und Anode 3 befinden sich in einem galvanischen Bad 4, welches die für die galvanische Abscheidung erforderliche Elektrolytlösung darstellt. Das galvanische Bad enthält Cr(III)-Ionen, vorzugsweise in Form von Chrom(III)-sulfat, sowie eine Carboxylverbindung, vorzugsweise Ammoniumformiat.

Die Anode 3 ist durch eine kationenselektive Membran 5 vom galvanischen Bad 4 getrennt.

Substrat 2 und Anode 3 sind mit einer Gleichstromquelle 6 verbunden.

In Fig. 2 ist eine schematische Darstellung einer Ausführungsform der erfindungsgemässen Vorrichtung 1 mit einer Ausführungsform eines Behälters 7 für eine Anode 3 gezeigt. Der Behälter 7 weist eine an die Grösse der Anode 3 angepasste Dimension auf und ist vorzugsweise quaderförmig. Der Behälter 7 weist einen Einlass 7a und einen Innenraum 7b auf. Im Innenraum 7b befindet sich die Anode 3 sowie der Anolyt 7c (d.h. der unter Einfluss der Anode stehende Teil des galvanischen Bades 4). Der Einlass ist vorzugsweise eine Platte 7a, mit welcher eine Seitenfläche des Behälters 7 auf übliche Weise (beispielsweise durch Klemmverschlüsse) verschlossen werden kann. Die Platte 7a weist Öffnungen auf, durch welche die im galvanischen Bad 4 enthaltenen Moleküle und/oder Ionen in den Innenraum 7b gelangen können. Hierfür müssen die im galvanischen Bad 4 enthaltenen Moleküle und/oder Ionen nach Durchtritt durch die Platte 7a durch die kationenselektive Membran 5 treten, welche zwischen dem Einlass 7a und dem Innenraum 7b auf übliche Weise (beispielsweise durch Klemmverschlüsse) angeordnet ist. Die Anode 3 im Innenraum 7b des Behälters 7 ist somit durch die kationenselektive Membran 5 vom galvanischen Bad 4 getrennt.

## Patentansprüche

1. Vorrichtung (1) zur galvanischen Abscheidung einer Hartchromschicht aus einer Chrom(III)-Verbindung auf einer Oberfläche eines Substrats (2), umfassend eine Anode (3) und ein galvanisches Bad (4), in welchem das als Kathode fungierende Substrat (2) eingeführt werden kann, wobei das galvanische Bad (4) eine Cr(III)-Verbindung und eine Carboxylverbindung der Formel R-COOH oder ein Salz davon enthält, wobei R ein C1-10-Alkylrest ist, **dadurch gekennzeichnet, dass** die Anode (3) durch eine kationenselektive Membran (5) vom galvanischen Bad (4) getrennt ist.

2. Vorrichtung nach Anspruch 1, **dadurch gekennzeichnet, dass** die Anode (3) aus einem Material gefertigt ist, an welchem es nicht zu einer Oxidation von Cr(III)-Ionen zu Cr(VI)-Ionen kommt.

3. Vorrichtung nach Anspruch 2, **dadurch gekennzeichnet, dass** die Anode (3) eine Metallmischoxid (MMO)-Elektrode ist.

4. Vorrichtung nach einem der Ansprüche 1 bis 3, **dadurch gekennzeichnet, dass** die Anode (3) und die kationenselektive Membran (5) in einem Behälter (7), vorzugsweise einem Kunststoffbehälter, angeordnet sind, wobei der Behälter einen Einlass (7a) und einen Innenraum (7b) umfasst, wobei sich die Anode (3) in dem Innenraum (7b) befindet und ein durch den Einlass (7a) tretendes Medium nur durch Hindurchtreten durch die kationenselektive Membran (5) in den Innenraum (7a) gelangen kann.

5. Vorrichtung nach einem der Ansprüche 1 bis 4, **dadurch gekennzeichnet, dass** das galvanische Bad (4) eine Chrom(III)-Verbindung sowie Ameisensäure oder ein Ameisensäuresalz umfasst.

6. Vorrichtung nach Anspruch 5, **dadurch gekennzeichnet, dass** die Chrom(III)-Verbindung Chrom(III)-sulfat ist.

7. Vorrichtung nach Anspruch 5 oder 6, **dadurch gekennzeichnet, dass** das galvanische Bad (4) Ammoniumformiat als Ameisensäuresalz enthält.

8. Verfahren zur galvanischen Abscheidung einer Hartchromschicht aus einer Chrom(III)-Verbindung auf einer Oberfläche eines Substrats (2), in einer Vorrichtung (1) gemäss einem der Ansprüche 1 bis 7, umfassend die Schritte:
a) Einführen des Substrats (2) in das galvanische Bad (4) der Vorrichtung (1),
b) Anlegen eines Gleichstroms an die Anode (3) der Vorrichtung (1) und das als Kathode fungierende Substrat (2).

9. Verfahren nach Anspruch 8, **dadurch gekennzeichnet, dass** das Verfahren in Schritt b) bei einer Temperatur im Bereich von 35 bis 75°C, vorzugsweise 40 bis 60°C, besonders bevorzugt 50 bis 60°C durchgeführt wird.

10. Verfahren nach einem der Ansprüche 8 oder 9, **dadurch gekennzeichnet, dass** das Verfahren in Schritt b) bei einem pH-Wert im Bereich von 4,5 bis 6,0, vorzugsweise 5.0 bis 5.5 durchgeführt wird.

11. Verfahren nach einem der Ansprüche 8 bis 10, **dadurch gekennzeichnet, dass** das Verfahren zusätzlich eine Schritt c) umfasst, in welchem das Anlegen eines Gleichstroms an die Anode (3) der Vorrichtung (2) und das als Kathode fungierende Substrat (2) bei einem pH-Wert im Bereich von 6.0 bis 7.0 durchgeführt wird.

12. Verfahren nach einem der Ansprüche 8 bis 11, **dadurch gekennzeichnet, dass** das Verfahren in Schritt b) und gegebenenfalls Schritt c) mit einer Stromdichte im Bereich von 10 bis 300 A/dm², vorzugsweise 25 bis 200 A/dm² und besonders bevorzugt 30 bis 120 A/dm² durchgeführt wird.

13. Galvanisches Bad für ein Verfahren gemäss einem der Ansprüche 8 bis 12, umfassend Chrom(III)-sulfat, und Ammoniumformiat, wobei das Bad keine störenden Metallionen enthält.

14. Artikel umfassend eine Chromschicht, erhältlich mit dem Verfahren gemäss einem der Ansprüche 8 bis 12.
